# EUROPÄISCHE PATENTSCHRIFT

(11) **EP 0 275 108 B1**
(45) Veröffentlichungstag und Bekanntmachung des Hinweises auf die Patenterteilung: **22.05.1996**
(21) Anmeldenummer: 88100475.8
(22) Anmeldetag: 14.01.1988
(51) Int. Cl.: B41M 5/155

(54) **Farbentwicklungsblatt für druckempfindliche Aufzeichnungen und Farbentwicklungsmittel hierfür**
Colour-developing sheet for pressure-sensitive recording, and colour-developing material therefor
Feuille révélateur de couleur pour l'enregistrement sensible à la pression et matériau pour le développement

(30) Priorität: 16.01.1987 JP 7529/87
(43) Veröffentlichungstag der Anmeldung: 20.07.1988
(73) Patentinhaber: NIPPON PAPER INDUSTRIES CO., LTD., Kita-ku, Tokyo 100 (JP)
(72) Erfinder: Umeda, Hiroaki Central Research Laboratory, Kita-ku Tokyo (JP); Suzuki, Mamoru Central Research Laboratory, Kita-ku Tokyo (JP); Hasegawa, Akira, Kita-ku Tokyo (JP); Hata, Kunio, Kita-ku Tokyo (JP)
(74) Vertreter: Kinzebach, Werner, Dr.

(56) Entgegenhaltungen:
- EP-A- 0 162 626
- US-A- 4 540 998
- CHEMICAL ABSTRACTS, Band 79, Nr. 26, 31. Dezember 1973, Seite 364, Zusammenfassung Nr. 151690g, Columbus, Ohio, US; & JP-A-73 51 711 (KANZAKI
- PAPER MANUFG. CO., LTD) 20-07-1973

## Beschreibung

Die Erfindung betrifft ein Farbentwicklungsblatt und Farbentwicklungsmittel für druckempfindliche Aufzeichnungsmittel, bei denen die Nachteile, die ein mehrwertiges Metallsalz einer aromatischen Carbonsäure als Farbentwicklungsmittel noch hat, beseitigt sind.

Druckempfindliche Aufzeichnungsblätter sind als kohlepapierfreie Kopierpapiere bekannt. Sie ergeben bei der Anwendung von mechanischem Druck oder Schlagdruck beim Schreiben oder Anschlagen einer Schreibmaschine einen farbigen Abdruck und erlauben so die gleichzeitige Anfertigung mehrerer Kopien. Dabei wird ein gefärbtes Bild aufgrund der Farbentwicklungsreaktion zwischen einem elektronenabgebenden farblosen Farbstoff und einem elektronenakzeptierenden Farbentwicklungsmittel gebildet.

Bisher sind viele elektronenakzeptierende Farbentwicklungsmittel bekannt. Typische Farbentwicklungsmittel sind anorganische feste Säuren, wie aktivierter Ton, Attapulgit usw. (in USP 2712507 beschrieben); substituierte Phenole und Diphenole (in der japanischen Patentpublikation 9309/1965 beschrieben); p-subst.-Phenol-Formaldehydpolymere (in der japanischen Patentpublikation 20144/1967 beschrieben); Metallsalze aromatischer Carbonsäuren (in den japanischen Patent-publikationen 10856/1974 und 1327/1977 usw. beschrieben); 2,2'-bis-Phenolsulfonverbindungen (in JP-OS 10 6313/1979 usw. beschrieben).

Die EP-A- 271 081 (Stand der Technik gemäß Artikel 54 (3) EPÜ) beschreibt Farbentwicklungsmittel für druckempfindliche Aufzeichnungsblätter und Aufzeichnungsblätter, die dieses Mittel enthalten. Das Farbentwicklungsmittel enthält ein Reaktionsprodukt aus einem carboxylierten Terpenphenolharz, einer aromatischen Carbonsäure und einer Verbindung eines mehrwertigen Metalls. Es kann in Mischung mit einer anorganischen festen Säure, einem Phenolformaldehyd-Novolak-Harz, einem substituierten Phenolharz, einem Metallsalz davon oder einem Metallsalz einer aromatischen Carbonsäure verwendet werden.

Die EP-A- 218 810 (Stand der Technik gemäß Artikel 54 (3) EPÜ für alle Vertragsstaaten außer IT) beschreibt ein Farbentwicklungsmittel für ein druckempfindliches Aufzeichnungsblatt und ein Farbentwicklungsblatt, das dieses Mittel enthält. Das Farbentwicklungsmittel enthält ein mehrwertiges Metallsalz eines carboxy-Terpenphenolharzes, das dadurch erhältlich ist, daß man ein cyclisches Monoterpen mit Phenol in Anwesenheit eines sauren Katalysators kondensiert, das kondensierte Produkt carboxyliert und dann dieses Produkt mit einem mehrwertigen Metall oder Metallsalz umsetzt. Das Farbentwicklungsmittel kann in Mischung mit einer anorganischen festen Säure, einem Phenolformaldehyd-Novolaksalz, einem substituierten Phenolharz, einem Metallsalz davon oder einem Metallsalz einer aromatischen Carbonsäure verwendet werden.

Von den oben genannten Farbentwicklungsmitteln werden mehrwertige Metallsalze einer aromatischen Carbonsäure wie 3,5-Di(α-methylbenzyl)Salicylsäurezinksalz üblicherweise verwendet, weil sie ein Farbentwicklungsblatt mit überlegener Beständigkeit des gefärbten Bildes gegenüber Einwirkungen von Licht, Feuchtigkeit, Hitze und Weichmacher ergeben.

Das ein mehrwertiges Metallsalz einer aromatischen Carbonsäure enthaltende Farbentwicklungsblatt hat die Nachteile, daß die Farbentwicklungsgeschwindigkeit und Endfarbentwicklungsintensität nicht zufriedenstellend sind.

Der Erfindung liegt die Aufgabe zugrunde, ein Farbentwicklungsmittel für druckempfindliche Aufzeichnungsblätter zu schaffen, das weitgehend frei ist von den obigen Nachteilen, d.h. eine überlegene Farbentwicklungsgeschwindigkeit und eine verbesserte Intensität der endgültigen Farbentwicklung ("Endfarbentwicklungsintensität") hat.

Die Erfinder haben nach vielen Untersuchungen überraschenderweise gefunden, daß mehrwertige Metallsalze einer aromatischen Carbonsäure in Kombination mit einem mehrwertigen Metallsalz eines carboxylierten Terpenphenolharzes und/oder einem Reaktionsprodukt von einem carboxylierten Terpenphenolharz, einer aromatischen Carbonsäure und einer Verbindung eines mehrwertigen Metalls eine überlegene Farbentwicklungsgeschwindigkeit und eine verbesserte Endfarbentwicklungsintensität ergeben, und daß die große Echtheit als Vorteil der Verwendung eines mehrwertigen Metallsalzes der aromatischen Carbonsäure erhalten bleibt.

Gegenstand der Erfindung sind daher die in den Ansprüchen 1 und 2 definierten Farbentwicklungsmittel.

Die Metallsalze aromatischer Carbonsäuren, die in dieser Erfindung verwendet werden, sind diejenigen, der folgenden Carbonsäuren:
3-Methyl-5-tert.-butylsalicylsäure, 3,5-Ditertiärbutylsalicylsäure, 5-Nonylsalicylsäure, 5-Cyclohexylsalicylsäure, 3-Cyclohexylsalicylsäure, 3,5-Diamylsalicylsäure, 5-Cumylsalicylsäure, 3-tert.-Butyl-5-α-methylbenzylsalicylsäure oder 3,5-Di(α-methylbenzyl)salicylsäure und
als Zusatz ein mehrwertiges Metallsalz eines carboxylierten Terpenphenolharzes und/oder ein Reaktionsprodukt aus einem carboxylierten Terpenphenolharz, einer aromatischen Carbonsäure und einer mehrwertigen Metallverbindung.

Typische Beispiele für die mehrwertigen Metalle der Metallsalze der aromatischen Carbonsäuren sind Magnesium, Aluminium, Cadmium, Calcium, Titanium, Zink, Nickel, Kobalt, Mangan, Vanadium usw.; Magnesium, Aluminium und Zink sind bevorzugt; Zink ist am stärksten bevorzugt.

Die erfindungsgemäßen Farbentwicklungsmittel weisen eine bessere Vergilbungsbeständigkeit in Abhängigkeit von der Zelt und eine überlegene Weichmacherbeständigkeit auf. Das carboxylierte Terpenphenolharz wird, wie in der EP-A-218 810 beschrieben, nach folgendem Verfahren hergestellt.

Die Additionsreaktion von zyklischem Monoterpen und Phenol wird in einem geeigneten Losungsmittel, z.B. einem Erdölprodukt, in Gegenwart von einem sauren Katalysator, beispielsweise Aluminium-Trichlorid, Bortrifluorid, Schwefelsäure, Polyphosphorsäure usw. durchgeführt, wobei man ein Kondensationsprodukt erhält. Typische Beispiele für das zyklische Monoterpen sind Pinen, Limonen, Terpinolen, Menthadien, Gummi-Terpentinöl, das als Hauptbestandteil α-Pinen enthält, Dipenten, das als Hauptbestandteil α-Limonen enthält, und so weiter.

Typische Beispiel für das Phenol sind Monophenole, beispielsweise Carbolsäure, Alkylphenol, Alkoxyphenol, halogeniertes Phenol usw.; und mehrwertige Phenole, beispielsweise Resorcin, Brenzcatechin usw. Typische Beispiele für geeignete Lösungsmittel sind Benzol, Toluol, Xylole, n-Hexan, n-Heptan, halogenierte Lösungsmittel, beispielsweise Dichlormethan, Chloroform, Trichlormethan, Brombenzol und dergleichen. Das Kondensationsprodukt wird durch Zugabe von Alkalimetall, Alkalimetallhydroxid oder -carbonat alkalisch gemacht und wird unter Einleitung von Kohlendioxidgas bei 140-180 °C und 5-30 atm. in einem Autoklav behandelt (Kolbe-Schmitt-Reaktion), wobei die Carboxygruppe in das Kondensationsprodukt eingeführt wird.

Nach der Reaktion wird das Lösungsmittel durch Destillation entfernt. Nach dem Abkühlen auf Raumtemperatur wird das Produkt ausgewaschen, um das nicht umgesetzte Verbindungen zu beseitigen. Weiter wird das Produkt mit einer verdünnten basischen wäßrigen Lösung extrahiert und dann neutralisiert, wobei das carboxylierte Terpenphenolharz ausgeschieden wird. Das erhaltene Harz wird abfiltriert und ausgewaschen, um das gereinigte carboxylierte Terpenphenolharz zu gewinnen.

Das mehrwertige Metallsalz eines carboxylierten Terpenphenolharzes wird hergestellt, indem man ein carboxyliertes Terpenphenolharz mit einem mehrwertigen Metalloxid, -hydroxid, -chlorid, -carbonat, -sulfat oder dergleichen in Gegenwart von einem anorganischen Ammoniumsalz unter Schmelzen umsetzt, oder ein carboxyliertes Terpenphenolharz mit Alkalimetallhydroxid in einem Lösungsmittel, wie Wasser, Alkohol usw., löst, ein mehrwertiges Metallsalz dazugibt und damit umsetzt, oder dergleichen.

Beispiele für die mehrwertigen Metalle sind Magnesium, Aluminium, Calcium, Cadmium, Titan, Zink, Nickel, Kobalt, Mangan usw.; Magnesium, Aluminium und Zink sind bevorzugt. Zink ist am stärksten bevorzugt.

Das Reaktionsprodukt zwischen dem obigen carboxylierten Terpenphenolharz, der aromatischen Carbonsäure und der Verbindung des mehrwertigen Metalls wird hergestellt, indem man das carboxylierte Terpenphenolharz, die aromatische Carbonsäure und die Verbindung des mehrwertigen Metalls gleichmäßig vermischt und dann miteinander reagieren läßt, oder man zwei von den drei obigen Bestandteilen vermischt und dann mit einem anderen Bestandteil reagieren läßt.

Die gleichmäßige Vermischung wird erreicht, indem man diese Bestandteile unter Umrühren in einem Lösungsmittel löst, oder unter Erhitzen schmilzt, oder andere Verfahren anwendet. Typische Beispiele für Lösungsmittel sind alkalische wässerige Lösungen, beispielsweise Natriumhydroxid, Kaliumhydroxid, Natriumcarbonat usw.; und organische Lösungsmittel, beispielsweise Alkohol, Aceton usw.; und das Gemisch davon.

Als aromatische Carbonsäure (monozyklisch oder polyzyklisch) verwendet man eine solche, bei der die Carboxygruppe direkt an den Ring gebunden ist. Typische Beispiele für die aromatische Carbonsäure sind: Benzoesäure, p-Hydroxybenzoesäure, Chlorbenzoesäure, Brombenzoesäure, Nitrobenzoesäure, Methoxybenzoesäure, Äthoxybenzoesäure, Toluylsäure, Äthylbenzoesäure, p-n-Propylbenzoesäure, p-Isopropylbenzoesäure, 3-Methyl-4-hydroxybenzoesäure, 3-Äthyl-4-hydroxybenzoesäure, 3-Methoxy-4-Hydroxybenzoesäure, p-tert.-Butylbenzoesäure, o-Benzoylbenzoesäure, p-Cyclohexylbenzoesäure, Salicylsäure, 3-Methyl-5-tert.-Butylsalicylsäure, 3,5-Ditertiär-Butylsalicylsäure, 5-Nonylsalicylsäure, 5-Cyclohexylsalicylsäure, 3-Cyclohexylsalicylsäure, 3,5-Diamylsalicylsäure, Kresotinsäure, 5-Nonylsalicylsäure, 5-Cumylsalicylsäure, 3-Phenylsalicylsäure, 3,5-sek.-Butylsalicylsäure, 2,4-Dihydroxybenzoesäure, 2,5-Dihydroxybenzoesäure, Gallussäure, Naphthoesäure, Phthalsäuremonobenzylester, Phthalsäuremonocyclohexylester, Salicylosalicylsäure, 3-tert.-Butyl-5-α-methylbenzylsalicylsäure, 3,5-Di(α-methylbenzyl)salicylsäure, Phthalsäure, Terephthalsäure, Isophthalsäure, Diphensäure, Naphthalindicarbonsäure, Naphthalsäure, und so weiter.

Von diesen Carbonsäuren sind die Monocarbonsäuren bevorzugt.

Typische Beispiele für geeignete mehrwertige Metallverbindungen sind Oxide, Halogenide, Carbonate, Sulfate, Nitrate, Azetate, Formate, Oxalate, Benzoate, Acetylacetonsalze und Salicylate von Magnesium, Aluminium, Cadmium, Calcium, Titan, Zink, Nickel, Kobalt, Mangan, Vanadium usw.; Magnesium-, Aluminium- und Zinkverbindungen sind bevorzugt; Zinkverbindungen sind am stärksten bevorzugt.

Die Menge des mehrwertigen Metallsalzes eines Terpenphenolharzes und/oder des Reaktionsprodukts von einem carboxylierten Terpenphenolharz, einer aromatischen Carbonsäure und einer Verbindung eines mehrwertigen Metalls, bezogen auf das Metallsalz einer aromatischen Carbonsäure, ist nicht besonders beschränkt und beträgt vorzugsweise wenigstens 1 Gewicht-%, starker vorzugsweise wenigstens 30 Gewicht-%.

Eine Streichmasse für Farbentwicklungsmittel wird wie folgt hergestellt:
(1) Jedes der Farbentwicklungsmittel wird mit einem Dispergiermittel zusammengemischt und dispergiert, dann gibt man einen Füller, Bindemittel usw. zu den gemischten Farbentwicklungsmitteln;
(2) Farbentwicklungsmittel werden zusammen mit einem Dispergiermittel dispergiert und Füller, Bindemittel usw. werden zu den dispergierten Farbentwicklungsmitteln gegeben; oder
(3) Farbentwicklungsmittel werden gemischt, dann durch Erhitzung oder in einem Lösungsmittel dispergiert, und Füller, Bindemittel usw. werden zu den dispergierten Farbentwicklungsmitteln gegeben.

Ein Farbentwicklungsblatt wird hergestellt, indem man die oben erhaltene Streichmasse als einfache Schicht auf ein Substrat aufträgt. Man kann aber auch Mehrschichtenstreichverfahren anwenden, wobei eine ein Farbentwicklungsmittel enthaltende Streichmasse zuerst auf ein Substrat und eine ein anderes Farbentwicklungsmittel enthaltende Streichmasse dann darauf aufgetragen wird, und dergleichen.

Die erfindungsgemäßen Farbentwicklungsmittel finden Verwendung auf allen Gebieten, die im Zusammenhang mit druckempfindlichen Aufzeichnungsblättern stehen.

Beispiele sind: Druckempfindliche Aufzeichnungsblätter, die z.B. ein mittleres Blatt, unteres Blatt, Einzel-Aufzeichnungsblatt usw. haben oder bei denen das erfindungsgemäße Farbentwicklungsmittel als Schicht auf das Trägermaterial aufgetragen oder in das Trägermaterial hineingemischt ist; Prüfungsmittel für einen Leukofarbstoff nach dem Lösen in einem organischen Lösungsmittel; Spot-Druckfarbe in Mischung mit einem Wachs; druckempfindliche Farbe, bei der das Farbentwicklungsmittel und/oder den Leukofarbstoff enthaltende Mikrokapseln verwendet werden.

Ein Farbentwicklungsblatt mit einem erfindungsgemäßen Farbentwicklungsmittel, wird nach bekannten Verfahren hergestellt, z.B. durch :
(a) Auftragen der wäßrigen Streichmasse auf das Trägermaterial, wobei eine wäßrige Suspension des Farbentwicklungsmittels verwendet wird.
(b) Zugabe des Farbentwicklungsmittels zu dem Stoff bei der Papierherstellung.
(c) Auftragen des in einem Lösungsmittel gelösten oder suspendierten Farbentwicklungsmittels auf das Trägermaterial.

Die erfindungsgemäße Streichmasse wird hergestellt, indem man Kaolintonerde, Calciumcarbonat, Behandlungsstärke, Polyvinylalkohol, synthetischen oder natürlichen Latex usw. mischt und der Mischung geeignete Viskosität und Streichfähigkeit verleiht. Es ist vorteilhaft, 10-70 Gew.-% Farbentwicklungsmittel, bezogen auf den Gesamtfeststoff in der Streichmasse, zu verwenden. Mit weniger als 10 Gew.-% Farbentwicklungsmittel ist die Farbentwicklungsfähigkeit ungenügend, mit mehr als 70 Gew.-% Farbentwicklungsmittel verschlechtern sich dagegen die Oberflächeneigenschaften des Farbentwicklungsblattes.

Weiter ist es vorteilhaft, die Farbentwicklungsschicht auf einen Träger in einer Streichmassemenge von mindestens 0,5 g/m², vorzugsweise 1,0-10,0 g/m², aufzutragen.

Das erfindungsgemäße Farbentwicklungsmittel ist geeignet für viele bekannte Farbstoffe, die bei druckempfindlichen Aufzeichnungsblättern verwendet werden.

Beispiele für typische druckempfindliche Farbstoffe sind:
Farbstoffe der Triphenylmethanreihe, wie Kristallviolettlacton, Malachitgrünlacton, 3-Dimethylaminotriphenylmethanphthalid usw.;
Farbstoffe der Fluoranreihe, wie 3,6-Dimethoxyfluoran, 3-N-Cyclohexylamino-6-chlorfluoran, 3-Diäthylamino-6-methyl-7-chlorfluoran, 1,2-Benzo-6-dimethylaminofluoran, 1,2-Benzo-(2'-diäthylamino)-6-diäthylamino-fluoran, 3-Diäthylamino-7-dibenzylamino-fluoran, 3-Diäthylamino-6-methyl-7-dibenzylamino-fluoran, 3-Diäthylamino-5-methyl-7-dibenzylamino-fluoran, 3-Diäthylamino-7-anilino-fluoran, 3-Diäthylamino-6-methyl-7-anilino-fluoran, 3-Diäthylamino-7-(o-acethyl)anilino-fluoran, 3-Diäthylamino-7-piperidino-fluoran, 3-Diäthylamino-7-pyrolidino-fluoran usw.;
Farbstoffe der Spiropyranreihe, wie Spiro (3-methylchromen-2,2'-7'-diäthylaminochromen), Spiro (3-methylchromen-2,2'-7'-dibenzylaminochromen), 6',8'-Dichlor-1,3,3-trimethyl-indolino-benzospiropyran, 1,3,3-Trimethyl-6'-nitro-spiro(indolin)-2,2'-2'H chromen, Spiro (1,3,3-trimethylindolin-2,3'-8'-bromonaphtho (2,1-b) pyran, Spiro (3-methyl-benzo (5,6-a) chromen-2,2'-7'-diäthylaminochromen)usw.;
Farbstoffe der Phenothiazinreihe, wie 3-Diäthylamino-7 (N-methylanilino)-10-benzoylphenoxazin, 3,7-Bis-(dimethylamino)-10-benzoylphenothiazin, 10-(3', 4',5'-Trimethoxy-benzoyl)-3,7-bis-(dimethylamino)-phenothiazin usw.;
Farbstoffe der Azaphthalidreihe, wie 3-(4-diäthylamino-2-athoxyphenyl)-3-(1-äthyl-2-methylindol-3-yl)7-azaphthalid usw.;
Farbstoffe der Indolreihe, wie 3,3-Bis (1-octyl-2-methylindol-3-yl)phthalid usw.; und
Farbstoffe der Triphenylmethanreihe, wie N-Butyl-3(bis-(4-(N-methylanilino)phenyl)methyl) carbazol usw.

Die Ursache für sowohl eine überlegene Farbentwicklungsgeschwindigkeit als auch eine verbesserte Endfarbentwicklungsintensität der erfindungsgemäßen Farbentwicklungsblätter ist unklar. Man vermutet jedoch, daß das mehrwertige Metallsalz des carboxylierten Terpenphenolharzes oder das Reaktionsprodukt von einem carboxylierten Terpenphenolharz, einer aromatischen Carbonsäure und einer Verbindung eines mehrwertigen Metalls diese Verbesserungen bewirken.

### (Beispiele)

Die Erfindung wird anhand der nachfolgenden Beispiele und Vergleichsbeispiele näher erläutert.

Die nachfolgenden Beispiele und Vergleichsbeispiele dienen nur zur Erläuterung der Erfindung, sie sollen sie nicht beschränken. "Teile" und "Prozent" sind Gewichtsteile und Gewichts-%, solang nichts anderes angegeben ist.

Das Herstellungsverfahren eines Übertragungsblattes, bei dem den druckempfindlichen Farbstoff enthaltende Mikrokapseln auf ein Blatt feines Papier aufgetragen wurden, und die Bewertungsmethode des Farbentwicklungsblatts unter Verwendung des Übertragungsblattes sind wie folgt.

### Herstellung eines Übertragungsblattes

90 Teile Verdünnungswasser wurden mit 90 Teilen einer 10%igen wässrigen Lösung von Äthylen-Maleinsäureanhydrid-Copolymerisat (Handelsname EMA, von Monsanto Co. hergestellt) gemischt. 10 Teile Harnstoff und 1 Teil Resorcin wurden in dieser gemischten Lösung aufgelöst, dann wurde der pH-Wert der Lösung auf 3,4 eingestellt.

Andererseits wurde ein Ölgemisch von Alkyldiphenyläthan (Handelsname: Hisol SAS 296, von Nisseki Kogaku Co. hergestellt) und Diisopropylnaphthalin (Handelsname KMC-113, von Kureka Kogaku Co. hergestellt) im Gewichtsverhältnis 1:1 vorbereitet. Als einzukapselnde Kernsubstanz wurden hergestellt: (a) ein Öl eines eine blaue Farbe entwickelnden druckempfindlichen Farbstoffs, durch Auflösen von 3 % Kristallviolettlacton und 1 % Benzoylleucomethylenblau in obigem Ölgemisch; und (b) ein Öl eines eine schwarze Farbe entwickelnden druckempfindlichen Farbstoffs, durch Auflösen von 5 % 3-Diäthylamino-6-methyl-7-anilinofluoran, 1 % 3-Diäthyl-amino-6-methyl-7-diphenylmethylaminofluoran und 0,5 % 3-Diäthylamino-6-methyl-7-Chlorfluoran in obigem Ölgemisch.

180 Teile jedes dieser Öle (a) und (b) der druckempfindlichen Farbstoffe wurden zu der obigen wässrigen Lösung gegeben und bis zur durchschnittlichen Teilchengröße von 4 Mikron emulgiert. Anschließend wurden 27 Teile einer 37%igen wässrigen Formaldehydlösung auf 55 °C erhitzt, 2 Stunden lang bei 55 °C unter Bildung der Kapselwand umgesetzt und mit einer 28%igen wässrigen Ammoniaklösung bis zum pH-Wert von 7,5 versetzt. Auf diese weise erhielt man zwei Kapselschlämme mit druckempfindliche Farbstoffe enthaltenden Mikrokapseln.

180 Teile Kapselschlamm, 35 Teile Weizenstärke und 85 Teile einer 8%igen wässrigen oxidierten Stärkelösung wurden vermischt, um eine Beschichtungsmasse herzustellen. Die Beschichtungsmasse wurde in einer Beschichtungsmenge von 4,5 g/m² auf ein Basispapier von 45 g/m² aufgetragen und getrocknet. Auf diese Weise wurden zwei Übertragungsblätter, d.h. (A) ein eine blaue Farbe entwickelndes Übertragungspapier und (B) ein eine schwarze Farbe entwickelndes Ubertragungspapier hergestellt.

### Bewertung des Farbentwicklungsblattes

Jeweils eines der zwei oben beschriebenen Übertragungsblätter und ein Farbentwicklungsblatt gemäß den Beispielen oder Vergleichsbeispielen wurden aufeinander gelegt, so daß sich eine Farbe bildete.

Die Farbentwicklungsgeschwindigkeit, Farbentwicklungsintensität und Lichtechtheit der Blätter wurden gemessen, die Prüfungsergebnisse sind in der Tabelle 1 zusammengefaßt.

### 1) Farbentwicklungsgeschwindigkeit und Endfarbentwicklungsintensität

Ein CB-Blatt, bei dem ein Träger mit einen druckempfindlichen Farbstoff enthaltenden Mikrokapseln beschichtet ist, und ein Farbentwicklungsblatt, bei dem ein Träger mit einem Farbentwicklungsmittel beschichtet ist, werden so gelegt, daß sich die beschichteten Oberflächen der Blätter gegenseitig berühren. Mit dem Rasterplatte-Rollkalandrierapparat wird ein Farbbild erzeugt. Der Reflexionsgrad des Blattes wird mit einem Hunter-Reflektometer (D-Typ; von Toyo Seiki Co.) unter Verwendung eines bernsteinfarbenen Filters gemessen.

Aus dem Reflexionsgrad I₀ vor der Farbentwicklung, dem Reflexionsgrad I₁ von 10 Sekunden nach der Farbentwicklung bzw. dem Reflexionsgrad I₂ von 24 Stunden nach der Farbentwicklung wird die Farbentwicklungsgeschwindigkeit (J₁ bzw. J₂) berechnet. Die Bilddichte bei 10 Sekunden nach der Farbentwicklung wird nach folgender Gleichung berechnet:${\text{J}}_{\text{1}} \text{=} \frac{{\text{I}}_{\text{0}} {\text{- I}}_{\text{1}}}{{\text{I}}_{\text{0}}} \text{x 100 (%)}$ Und die Farbentwicklungsgeschwindigkeit nach 24 Stunden bzw. die Intensität der endgültigen Farbentwicklung wird nach folgender Gleichung berechnet;${\text{J}}_{\text{2}} \text{=} \frac{{\text{I}}_{\text{0}} {\text{- I}}_{\text{2}}}{{\text{I}}_{\text{0}}} \text{x 100 (%)}$ Höhere Farbentwicklungsgeschwindigkeit und Intensität der endgültigen Farbentwicklung sind erwünscht.

### (Beispiel 1)

### Vorbereitung der Farbentwicklungsmittelsuspension

Terpenphenolharz wurde aus α-Pinen und Carbolsäure hergestellt.
60 Teile 3,5-Di (α-methylbenzyl)salicylsäurezinksalz, 40 Teile carboxyliertes Terpenphenolharz, 3,5 Teile Natriumpolyacrylat und 150 Teile Wasser wurden miteinander gemischt und bis zu einer durchschnittlichen Teilchengröße der festen Bestandteile von 3 µm mittels einer Sandschleifmaschine dispergiert, man erhielt so eine Suspension.

### Vorbereitung der Beschichtungsmasse

Eine Beschichtungsmasse der folgenden Rezeptur wurde unter Verwendung der obigen Suspension hergestellt.

| | |
|---|---|
| Suspension | 40 Teile |
| Calciumcarbonat | 100 Teile |
| Styrol-Butadienlatex (Konzentration: 40%) | 15 Teile |
| Oxidierte Stärke | 15 Teile |
| Wasser | 415 Teile |

### Herstellung eines Farbentwicklungsblattes

Die Beschichtungsmasse wurde mit einem Meyerstab auf ein Papier von 50 g/m² Flachengewicht so aufgetragen, daß die Menge der aufgetragenen Beschichtungsmasse nach dem Trocknen 5,5 g/m² betrug.

### (Beispiel 2)

Man stellte ein Reaktionsprodukt von einem carboxylierten Terpenphenolharz (unter Verwendung von Gummi-Terpentinöl und Carbolsäure), Salicylsäure und Zinkchlorid, anstelle des carboxylierten Terpenphenolharzzinksalzes des Beispiels 1 her.
Eine Farbentwicklungsmittelsuspension, eine Beschichtungsmasse und ein Farbentwicklungsblatt wurden aus dem erhaltenen Reaktionsprodukt wie im Beispiel 1 hergestellt.

### (Beispiel 3)

Man stellte ein carboxyliertes Terpenphenolharz aus α-Pinen und Carbolsäure her.
40 Teile 3,5-(α-Methylbenzyl)salicylsäurezinksalz, 55 Teile des erhaltenen carboxylierten Terpenphenolharzzinksalzes, 2,5 Teile Natriumhexametaphosphat und 180 Teile Wasser wurden bis zu einer durchschnittlichen Teilchengröße von 2,5 µm mittels einer Sandschleifmaschine dispergiert, um eine Farbentwicklungsmittelsuspension zu bilden.
Eine Beschichtungsmasse und ein Farbentwicklungsblatt wurden aus der erhaltenen Farbentwicklungsmittelsuspension in gleicher Weise wie im Beispiel 1 hergestellt.

### (Beispiel 4)

Man verwendete 60 Teile 3,5-Di-tert.-Butylsalicylsäurezinksalz und 40 Teile Reaktionsprodukt von einem carboxylierten Terpenphenolharz (aus α-Pinen und Carbolsäure hergestellt), 3,5-tert.-Butylsalicylsäure und Benzoesäurezinksalz. Hierzu wurden 40 Teile Natriumpolyacrylat und 150 Teile Wasser gegeben, dann wurde bis zu einer durchschnittlichen Teilchengröße von 3,0 µ mittels einer Sandschleifmaschine dispergiert, um eine Farbentwicklungsmittelsuspension zu bilden.
Ein Farbentwicklungsblatt wurde aus der erhaltenen Farbentwicklungsmittelsuspension in gleicher Weise wie im Beispiel 3 hergestellt.

### (Vergleichsbeispiel 1)

100 Teile 3,5-Di(α-methylbenzyl)salicylsäurezinksalz , 2,5 Teile Natriumpolyacrylat und 150 Teile Wasser wurden bis zu einer durchschnittlichen Teilchengröße von 3,2 µ mittels einer Sandschleifmaschine dispergiert, um eine Farbentwicklungsmittelsuspension zu bilden.
Ein Farbentwicklungsblatt wurde aus der erhaltenen Farbentwicklungsmittelsuspension in gleicher Weise wie im Beispiel 1 hergestellt.

### (Vergleichsbeispiel 2)

Ein Farbentwicklungsblatt wurde unter Verwendung von 3,4-Di-tert.-Butlysalicylsäurezinksalz in gleicher Weise wie im Vergleichsbeispiel 1 hergestellt.
Wie aus der Tabelle 1 ersichtlich ist, weist das Farbentwicklungsblatt, dessen Farbentwicklungsschicht ein Metallsalz einer aromatischen Carbonsäure in Kombination mit einem carboxylierten Terpenphenolharzzinksalz und/oder einem Reaktionsprodukt von einem carboxylierten Terpenphenolharz, einer aromatischen Carbonsäure und einer Zinkverbindung enthält, eine überlegene Farbentwicklungsgeschwindigkeit und eine verbesserte Endfarbentwicklungsintensität auf, im Vergleich mit einem Farbentwicklungsblatt, das nur ein mehrwertiges Metallsalz einer aromatischen Carbonsäure enthält.

**Tabelle 1**

| Beispiele und Vergleichsbeispiele | Ubertragungsblatt | Farbentwicklungsrate [J₁] | Endfarbentwicklungs intensität [J₂] |
|---|---|---|---|
| Beispiel 1 | A | 41.2 | 54.6 |
| | B | 36.5 | 55.3 |
| Beispiel 2 | A | 42.3 | 53.9 |
| Beispiel 3 | A | 42.5 | 55.0 |
| Beispiel 4 | A | 41.0 | 54.9 |
| | B | 37.0 | 54.4 |
| Vergleichsbeispiel 1 | A | 39.3 | 51.8 |
| | B | 35.4 | 52.8 |
| Vergleichsbeispiel 2 | A | 37.1 | 48.5 |

Wie oben erklärt, weist die Erfindung sowohl eine überlegene Farbentwicklungsrate (Farbentwicklungsgeschwindigkeit) als auch eine verbesserte Endfarbentwicklungsintensität auf, wobei die überlegene Echtheit des Farbbildes als Vorteil des Farbentwicklungsblattes, das als Farbentwicklungsmittel ein Metallsalz aromatischer Carbonsäuren enthält, erhalten bleibt.

## Patentansprüche (Patentansprüche für folgende(n) Vertragsstaat(en): DE, GB, FR, SE, LI, CH, BE)

1. Farbentwicklungsmittel für druckempfindliche Aufzeichnungsblätter auf der Basis eines Metallsalzes einer aromatischen Carbonsäure und üblichen Bestandteilen von Farbentwicklungsmitteln, das als Zusatz ein mehrwertiges Metallsalz eines carboxylierten Terpenphenolharzes und ein Reaktionsprodukt aus einem carboxylierten Terpenphenolharz, einer aromatischen Carbonsäure und einer mehrwertigen Metallverbindung enthält.

2. Farbentwicklungsmittel nach Anspruch 1, dadurch gekennzeichnet, daß es als Metallsalz der aromatischen Carbonsäure ein Metallsalz der 3-Methyl-5-tert.-butylsalicylsäure, 3,5-Ditertiärbutylsalicylsäure, 5-Nonylsalicylsäure, 5-Cyclohexylsalicylsäure, 3-Cyclohexylsalicylsäure, 3,5-Diamylsalicylsäure, 5-Cumylsalicylsäure, 3-tert.-Butyl-5-α-methylbenzylsalicylsäure oder 3,5-Di(α-methylbenzyl)salicylsäure enthält.

3. Farbentwicklungsmittel für druckempfindliche Aufzeichnungsblätter auf der Basis eines Metallsalzes einer aromatischen Carbonsäure und üblichen Bestandteilen von Farbentwicklungsmitteln, das ein Metallsalz der 3-tert.-Butyl-5-α-methylbenzyl-salicylsäure
und
als Zusatz ein mehrwertiges Metallsalz eines carboxylierten Terpenphenolharzes und/oder ein Reaktionsprodukt aus einem carboxylierten Terpenphenolharz, einer aromatischen Carbonsäure und einer mehrwertigen Metallverbindung enthält.

4. Farbentwicklungsmittel nach einem der Ansprüche 1 bis 3, dadurch gekennzeichnet, daß das mehrwertige Metall Magnesium, Aluminium, Zink, Cadmium, Calcium, Titan, Nickel, Kobalt, Mangan und/oder Vanadium, insbesondere Magnesium, Aluminium und/oder Zink, vorzugsweise Zink ist.

5. Farbentwicklungsmittel nach einem der Ansprüche 1 bis 4, dadurch gekennzeichnet, daß die dem erwähnten Reaktionsprodukt und dem erwähnten Metallsalz zugrundeliegende aromatische Carbonsäure eine aromatische Monocarbonsäure ist.

6. Farbentwicklungsmittel nach einem der Ansprüche 1 bis 5, dadurch gekennzeichnet, daß der Zusatz mindestens
1 Gew.-%, vorzugsweise mindestens 30 Gew.-%, bezogen auf das Metallsalz der aromatischen Carbonsäure, beträgt.

7. Farbentwicklungsblatt für druckempfindliche Aufzeichnungsblätter mit einem Farbentwicklungsmittel, das ein Metallsalz einer aromatischen Carbonsäure umfaßt, und mit einem elektronenabgebenden farblosen Farbstoff als Farbbildungsmittel, dadurch gekennzeichnet, daß das Farbentwicklungsblatt auf einem Träger mindestens eine Farbentwicklungsschicht hat, die ein Farbentwicklungsmittel nach einem der Ansprüche 1 bis 6 enthält.

8. Farbentwicklungsblatt nach Anspruch 7, dadurch gekennzeichnet, daß die Farbentwicklungsschicht 10 bis 70 Gew.-Teile Farbentwicklungsmittel, bezogen auf den Gesamtfeststoffgehalt, enthält.

9. Farbentwicklungsblatt nach einem der Ansprüche 7 oder 8, dadurch gekennzeichnet, daß die gebrauchsfertige Farbentwicklungsschicht ein Flächengewicht von 1,0 bis 10,0 g/m² hat.

10. Farbentwicklungsblatt nach einem der Ansprüche 7 bis 9, dadurch gekennzeichnet, daß das Farbentwicklungsmittel in Kombination mit Triphenylmethan-, Fluoran-, Spiropyran-, Phenothiazin-, Phthalid- und/oder Indoleukofarbstoffen verwendet wird.

## Patentansprüche (Patentansprüche für folgende(n) Vertragsstaat(en): IT)

1. Farbentwicklungsmittel für druckempfindliche Aufzeichnungsblätter auf der Basis eines Metallsalzes einer aromatischen Carbonsäure und üblichen Bestandteilen von Farbentwicklungsmitteln, das als Zusatz ein mehrwertiges Metallsalz eines carboxylierten Terpenphenolharzes und ein Reaktionsprodukt aus einem carboxylierten Terpenphenolharz, einer aromatischen Carbonsäure und einer mehrwertigen Metallverbindung enthält.

2. Farbentwicklungsmittel nach Anspruch 1, dadurch gekennzeichnet, daß es als Metallsalz der aromatischen Carbonsäure ein Metallsalz der 3-Methyl-5-tert.-butylsalicylsäure, 3,5-Ditertiärbutylsalicylsäure, 5-Nonylsalicylsäure, 5-Cyclohexylsalicylsäure, 3-Cyclohexylsalicylsäure, 3,5-Diamylsalicylsäure, 5-Cumylsalicylsäure, 3-tert.-Butyl-5-α-methylbenzylsalicylsäure oder 3,5-Di(α-methylbenzyl)salicylsäure enthält.

3. Farbentwicklungsmittel für druckempfindliche Aufzeichnungsblätter auf der Basis eines Metallsalzes einer aromatischen Carbonsäure und üblichen Bestandteilen von Farbentwicklungsmitteln,
**dadurch gekennzeichnet,** daß es
als Zusatz ein mehrwertiges Metallsalz eines carboxylierten Terpenphenolharzes enthält.

4. Farbentwicklungsmittel nach Anspruch 3, dadurch gekennzeichnet, daß es ein Metallsalz der 3-Methyl-5-tert.-butylsalicylsäure, 3,5-Ditertiärbutyl-salicylsäure, 5-Nonylsalicylsäure, 5-Cyclo-hexylsalicyl-säure, 3-Cyclo-hexylsalicylsäure, 3,5-Diamyl-salicylsäure, 5-Cumyl-salicylsäure, 3-tert.-Butyl-5-α-methylbenzyl-salicylsäure oder 3,5-Di(α-methylbenzyl)salicylsäure enthält.

5. Farbentwicklungsmittel für druckempfindliche Aufzeichnungsblätter auf der Basis eines Metallsalzes einer aromatischen Carbonsäure und üblichen Bestandteilen von Farbentwicklungsmitteln, dadurch gekennzeichnet, das es ein Metallsalz der 3-tert.-Butyl-5-α-methylbenzyl-salicylsäure
und
als Zusatz ein Reaktionsprodukt aus einem carboxylierten Terpenphenolharz, einer aromatischen Carbonsäure und einer mehrwertigen Metallverbindung enthält.

6. Farbentwicklungsmittel nach einem der Ansprüche 1 bis 5, dadurch gekennzeichnet, daß das mehrwertige Metall Magnesium, Aluminium, Zink, Cadmium, Calcium, Titan, Nickel, Kobalt, Mangan und/oder Vanadium, insbesondere Magnesium, Aluminium und/oder Zink, vorzugsweise Zink ist.

7. Farbentwicklungsmittel nach einem der Ansprüche 1 bis 6, dadurch gekennzeichnet, daß die dem erwähnten Reaktionsprodukt und dem erwähnten Metallsalz zugrundeliegende aromatische Carbonsäure eine aromatische Monocarbonsäure ist.

8. Farbentwicklungsmittel nach einem der Ansprüche 1 bis 7, dadurch gekennzeichnet, daß der Zusatz mindestens
1 Gew.-%, vorzugsweise mindestens 30 Gew.-%, bezogen auf das Metallsalz der aromatischen Carbonsäure, beträgt.

9. Farbentwicklungsblatt für druckempfindliche Aufzeichnungsblätter mit einem Farbentwicklungsmittel, das ein Metallsalz einer aromatischen Carbonsäure umfaßt, und mit einem elektronenabgebenden farblosen Farbstoff als Farbbildungsmittel, dadurch gekennzeichnet, daß das Farbentwicklungsblatt auf einem Träger mindestens eine Farbentwicklungsschicht hat, die ein Farbentwicklungsmittel nach einem der Ansprüche 1 bis 8 enthält.

10. Farbentwicklungsblatt nach Anspruch 9, dadurch gekennzeichnet, daß die Farbentwicklungsschicht 10 bis 70 Gew.-Teile Farbentwicklungsmittel, bezogen auf den Gesamtfeststoffgehalt, enthält.

11. Farbentwicklungsblatt nach einem der Ansprüche 9 oder 10, dadurch gekennzeichnet, daß die gebrauchsfertige Farbentwicklungsschicht ein Flächengewicht von 1,0 bis 10,0 g/m² hat.

12. Farbentwicklungsblatt nach einem der Ansprüche 9 bis 11, dadurch gekennzeichnet, daß das Farbentwicklungsmittel in Kombination mit Triphenylmethan-, Fluoran-, Spiropyran-, Phenothiazin-, Phthalid- und/oder Indoleukofarbstoffen verwendet wird.

## Claims (Claims for the following Contracting State(s): DE, GB, FR, SE, LI, CH, BE)

1. Colour developing material for pressure-sensitive recording sheets on the basis of a metal salt of an aromatic carboxylic acid and customary components of colour developing materials, which contains as addition a polyvalent metal salt of a carboxylated terpene phenol resin and a reaction product from a carboxylated terpene phenol resin, an aromatic carboxylic acid and a polyvalent metal compound.

2. Colour developing material according to Claim 1, characterised in that it contains as metal salt of the aromatic carboxylic acid a metal salt of 3-methyl-5-tert.-butylsalicyclic acid, 3,5-ditertiary butylsalicylic acid, 5-nonylsalicylic acid, 5-cyclohexylsalicylic acid, 3-cyclohexylsalicylic acid, 3,5-diamylsalicylic acid, 5-cumylsalicylic acid, 3-tert.-butyl-5-α-methylbenzylsalicylic acid or 3,5-di(α-methylbenzyl)salicylic acid.

3. Colour developing material for pressure-sensitive recording sheets on the basis of a metal salt of an aromatic carboxylic acid and customary components of colour developing materials, which contains a metal salt of 3-tert.-butyl-5-α-methylbenzylsalicylic acid and, as addition, a polyvalent metal salt of a carboxylated terpene phenol resin and/or a reaction product from a carboxylated terpene phenol resin, an aromatic carboxylic acid and a polyvalent metal compound.

4. Colour developing material according to one of Claims 1 to 3, characterised in that the polyvalent metal is magnesium, aluminium, zinc, cadmium, calcium, titanium, nickel, cobalt, manganese and/or vanadium, especially magnesium, aluminium and/or zinc, preferably zinc.

5. Colour developing material according to one of Claims 1 to 4, characterised in that the aromatic carboxylic acid underlying the reaction product mentioned and the metal salt mentioned is an aromatic monocarboxylic acid.

6. Colour developing material according to one of Claims 1 to 5, characterised in that the addition amounts to at least 1 Wt.%, preferably at least 30 Wt.% taken on the metal salt of the aromatic carboxylic acid.

7. Colour developing sheet for pressure-sensitive recording sheets with a colour developing material which comprises a metal salt of an aromatic carboxylic acid and with an electron donating colourless dyestuff as colour forming means, characterised in that the colour development sheet has on a carrier at least one colour development layer which contains a colour development material according to one of Claims 1 to 6.

8. Colour developing sheet according to Claim 7, characterised in that the colour developing sheet contains 10 to 70 parts by weight colour developing material, taken on the total solids content.

9. Colour developing sheet according to one of Claims 7 or 8, characterised in that the ready-for-use colour development layer has a surface weight of 1.0 to 10.0 g/m².

10. Colour developing sheet according to one of Claims 7 to 9, characterised in that the colour developing material is used in combination with triphenylmethane, fluorane, spiropyrane, phenothiazine, phthalide and/or indoleuco dyestuffs.

## Claims (Claims for the following Contracting State(s): IT)

1. Colour developing material for pressure-sensitive recording sheets on the basis of a metal salt of an aromatic carboxylic acid and customary components of colour developing materials, which contains as addition a polyvalent metal salt of a carboxylated terpene phenol resin and a reaction product from a carboxylated terpene phenol resin, an aromatic carboxylic acid and a polyvalent metal compound.

2. Colour developing material according to Claim 1, characterised in that it contains as metal salt of the aromatic carboxylic acid a metal salt of 3-methyl-5-tert.-butylsalicylic acid, 3,5-ditertiary butylsalicylic acid, 5-nonylsalicylic acid, 5-cyclohexylsalicylic acid, 3-cyclohexylsalicylic acid, 3,5-diamylsalicylic acid, 5-cumylsalicylic acid, 3-tert.-butyl-5-α-methylbenzylsalicylic acid or 3,5-di(α-methylbenzyl)salicylic acid.

3. Colour developing material for pressure-sensitive recording sheets on the basis of a metal salt of an aromatic carboxylic acid and customary components of colour developing materials, characterised in that it contains as additive a polyvalent metal salt of a carboxylated terpene phenol resin.

4. Colour developing material according to Claim 3, characterised in that it contains a metal salt of 3-methyl-5-tert.-butylsalicylic acid, 3,5-ditertiary butylsalicylic acid, 5-nonylsalicylic acid, 5-cyclohexylsalicylic acid, 3-cyclohexylsalicylic acid, 3,5-diamylsalicylic acid, 5-cumylsalicylic acid, 3-tert.-butyl-5-α-methylbenzylsalicylic acid or 3,5-di(α-methylbenzyl)salicylic acid.

5. Colour developing material for pressure-sensitive recording sheets on the basis of a metal salt of an aromatic carboxylic acid and customary components of colour developing material characterised in that it contains a metal salt of 3-tert.-butyl-5-α-methylbenzylsalicylic acid and, as additive, a reaction product of a carboxylated terpene phenol resin, an aromatic carboxylic acid and a polyvalent metal compound.

6. Colour developing material according to one of Claims 1 to 5, characterised in that the polyvalent metal is magnesium, aluminium, zinc, cadmium, calcium, titanium, nickel, cobalt, manganese and/or vanadium, especially magnesium, aluminium and/or zinc, preferably zinc.

7. Colour developing material according to one of Claims 1 to 6, characterised in that the aromatic carboxylic acid underlying the reaction product mentioned and the metal salt mentioned is an aromatic monocarboxylic acid.

8. Colour developing material according to one of Claims 1 to 7, characterised in that the addition amounts to at least 1 Wt.%, preferably at least 30 Wt.% taken on the metal salt of the aromatic carboxylic acid.

9. Colour developing sheet for pressure-sensitive recording sheets with a colour developing material which comprises a metal salt of an aromatic carboxylic acid and with an electron donating colourless dyestuff as colour forming means, characterised in that the colour development sheet has on a carrier at least one colour development layer which contains a colour development material according to one of Claims 1 to 8.

10. Colour developing sheet according to Claim 9, characterised in that the colour developing sheet contains 10 to 70 parts by weight colour developing material, taken on the total solids content.

11. Colour developing sheet according to one of Claims 9 or 10, characterised in that the ready-for-use colour development layer has a surface weight of 1.0 to 10.0 g/m².

12. Colour developing sheet according to one of Claims 9 to 11, characterised in that the colour developing material is used in combination with triphenylmethane, fluorane, spiropyrane, phenothiazine, phthalide and/or indoleuco dyestuffs.

## Revendications (Revendications pour l'(les) Etat(s) contractant(s) suivant(s): DE, GB, FR, SE, LI, CH, BE)

1. Révélateur chromogène pour feuilles d'enregistrement sensibles à la pression sur la base d'un sel métallique d'un acide carboxylique aromatique et des constituants habituels de révélateurs chromogènes, qui contient, comme additif, un sel d'un métal polyvalent d'une résine terpène/phénol carboxylée et un produit de la réaction d'une résine terpène/phénol carboxylée, d'un acide carboxylique aromatique et d'un composé d'un métal polyvalent.

2. Révélateur chromogène selon la revendication 1, caractérisé par le fait que, en tant que sel métallique de l'acide carboxylique aromatique, il contient un sel métallique de l'acide 3-méthyl 5-tert. butyl salicylique, de l'acide 3,5-di-tert. butyl salicylique, de l'acide 5-nonyl salicylique, de l'acide 5-cyclohexyl salicylique, de l'acide 3-cyclohexyl salicylique, de l'acide 3,5-diamyl salicylique, de l'acide 5-cumyl salicylique, de l'acide 3-tert. butyl 5-α-méthylbenzyl salicylique ou de l'acide 3,5-di(α-méthylbenzyl) salicylique.

3. Révélateur chromogène pour feuilles d'enregistrement sensibles à la pression sur la base d'un sel métallique d'un acide carboxylique aromatique et des constituants habituels des révélateurs chromogènes, qui contient un sel métallique de l'acide 3-tert. butyl 5-α-méthylbenzyl salicylique et
comme additif, un sel d'un métal polyvalent d'une résine terpène/phénol carboxylée et/ou un produit de réaction d'une résine terpène/phenol carboxylée, d'un acide carboxylique aromatique et d'un composé d'un métal polyvalent.

4. Révélateur chromogène selon l'une des revendications 1 à 3, caractérisé par le fait que le métal polyvalent est le magnésium, l'aluminium, le zinc, le cadmium, le calcium, le titane, le nickel, le cobalt, le manganèse et/ou le vanadium, en particulier, le magnèsium, l'aluminium et/ou le zinc, de préférence le zinc.

5. Révélateur chromogène selon l'une des revendications 1 à 4, caractérisé par le fait que l'acide carboxylique aromatique, qui est à la base du produit de la réaction mentionné et du sel métallique mentionné est un acide monocarboxylique aromatique.

6. Révélateur chromogène selon l'une des revendications 1 à 5, caractérisé par le fait que l'additif représente au moins 1 % en poids, de préférence au moins 30 % en poids, par rapport au sel métallique de l'acide carboxylique aromatique.

7. Feuille à révélateur chromogène pour feuilles d'enregistrement sensibles à la pression avec un révélateur chromogène, qui contient un sel métallique d'un acide carboxylique aromatique, et avec un colorant incolore donneur d'électrons comme agent de formation de la couleur, caractérisée par le fait que la feuille à révélateur chromogène comporte, sur un support, au moins une couche de révélateur chromogène qui contient un révélateur chromogène selon l'une des revendications 1 à 6.

8. Feuille à révélateur chromogène selon la revendication 7, caractérisée par le fait que la couche de révélateur chromogène contient de 10 à 70 parties en poids de révélateur chromogène, rapporté à la teneur totale en matières solides.

9. Feuille à révélateur chromogène selon l'une des revendications 7 ou 8, caractérisée par le fait que la couche de révélateur chromogène, prête à l'emploi, a un poids par unité de surface de 1,0 à 10,0 g/m².

10. Feuille à révélateur chromogène selon l'une des revendications 7 à 9, caractérisée par le fait que le révélateur chromogène est utilisé en combinaison avec des colorants de la série des triphénylméthanes, des fluoranes, des spiropyranes, des phénothiazines, des phtalides et/ou des indoleucocolorants.

## Revendications (Revendications pour l'(les) Etat(s) contractant(s) suivant(s): IT)

1. Révélateur chromogène pour feuilles d'enregistrement sensibles à la pression sur la base d'un sel métallique d'un acide carboxylique aromatique et des constituants habituels de révélateurs chromogènes, qui contient, comme additif, un sel d'un métal polyvalent d'une résine terpène/phénol carboxylée et un produit de la réaction d'une résine terpène/phénol carboxylée, d'un acide carboxylique aromatique et d'un composé d'un métal polyvalent.

2. Révélateur chromogène selon la revendication 1, caractérisé par le fait que, en tant que sel métallique de l'acide carboxylique aromatique, il contient un sel métallique de l'acide 3-méthyl 5-tert. butyl salicylique, de l'acide 3,5-di-tert. butyl salicylique, de l'acide 5-nonyl salicylique, de l'acide 5-cyclohexyl salicylique, de l'acide 3-cyclohexyl salicylique, de l'acide 3,5-diamyl salicylique, de l'acide 5-cumyl salicylique, de l'acide 3-tert. butyl 5- α-méthylbenzyl salicylique ou de l'acide 3,5-di(α-méthylbenzyl) salicylique.

3. Révélateur chromogène pour feuilles d'enregistrement sensibles à la pression sur la base d'un sel métallique d'un acide carboxylique aromatique et des constituants habituels des révélateurs chromogènes,
caractérisé par le fait que, comme additif, il contient un sel d'un métal polyvalent d'une résine terpène/phénol carboxylée.

4. Révélateur chromogène selon la revendication 3, caractérisé par le fait qu'il contient un sel métallique de l'acide 3-méthyl 5-tert. butyl salicylique, de l'acide 3,5-di-tert. butyl salicylique, de l'acide 5-nonyl salicylique, de l'acide 5-cyclohexyl salicylique, de l'acide 3-cyclohexyl salicylique, de l'acide 3,5-diamyl salicylique, de l'acide 5-cumyl salicylique, de l'acide 3-tert. butyl 5-α-méthylbenzyl salicylique ou de l'acide 3,5-di(α-méthylbenzyl) salicylique.

5. Révélateur chromogène pour feuilles d'enregistrement sensibles à la pression sur la base d'un sel métallique d'un acide carboxylique aromatique et des constituants habituels des révélateurs chromogènes, caractérisé par le fait qu'il contient un sel métallique de l'acide 3-ter. butyl 5-α-méthylbenzyl salicylique
et
comme additif un produit de la réaction d'une résine terpène/phénol carboxylée, d'un acide carboxylique aromatique et d'un composé d'un métal polyvalent.

6. Révélateur chromogène selon l'une des revendications 1 à 5, caractérisé par le fait que le métal polyvalent est le magnésium, l'aluminium, le zinc, le cadmium, le calcium, le titane, le nickel, le cobalt, le manganèse et/ou le vanadium, en particulier le magnésium, l'aluminium et/ou le zinc, de préférence le zinc.

7. Révélateur chromogène selon l'une des revendications 1 à 6 caractérisé par le fait que l'acide carboxylique aromatique, qui est à la base du produit de la réaction mentionné et du sel métallique mentionné, est un acide monocarboxylique aromatique.

8. Révélateur chromogène selon l'une des revendications 1 à 7, caractérisé par le fait que l'additif représente au moins 1 % en poids, de préférence au moins 30 % en poids, rapporté au sel métallique de l'acide carboxylique aromatique.

9. Feuille à révélateur chromogène pour feuilles d'enregistrement sensibles à la pression avec un révélateur chromogène, qui contient un sel métallique d'un acide carboxylique aromatique et avec un colorant incolore donneur d'électrons comme agent de formation de la couleur, caractérisée par le fait que la feuille à révélateur chromogène comporte, sur un support, au moins une couche de révélateur chromogène, qui contient un révélateur chromogène selon l'une des revendications 1 à 8.

10. Feuille à révélateur chromogène selon la revendication 9, caractérisée par le fait que la couche de révélateur chromogène contient de 10 à 70 parties en poids de révélateur chromogène, par rapport à la teneur totale en matières solides.

11. Feuille à révélateur chromogène selon l'une des revendications 9 ou 10, caractérisée par le fait que la couche de révélateur chromogène, prête à l'emploi, a un poids par unité de surface de 1,0 à 10,0 g/m².

12. Feuille à révélateur chromogène selon l'une des revendications 9 à 11, caractérisée par le fait que le révélateur chromogène est utilisé en combinaison avec des colorants de la série des triphénylméthanes, des fluoranes, des spiropyranes, des phénothiazines, des phtalides et/ou des indoleucocolorants.
